# FASCICULE DE BREVET EUROPEEN

(11) **EP 2 589 050 B1**
(45) Date de publication et mention de la délivrance du brevet: **26.02.2020**
(21) Numéro de dépôt: 11743273.2
(22) Date de dépôt: 30.06.2011
(51) Int. Cl.: H01B 3/44

(54) **MATERIAU PTFE A EFFET ANTI-CORONA**
PTFE-MATERIAL MIT ANTI-CORONA-EFFEKT
PTFE MATERIAL HAVING AN ANTI-CORONA EFFECT

(30) Priorité: 02.07.2010 FR 1055386
(43) Date de publication de la demande: 08.05.2013
(73) Titulaire: Produit Plastiques Performants Holding -3P Holding, 69571 Dardilly (FR)
(72) Inventeur: CADE, David, F-75017 Paris (FR); GARRAUD, Emmanuel, F-52200 Langres (FR)
(74) Mandataire: McDade, Sophie V.G.A.
(86) Numéro de dépôt international: PCT/FR2011/051529
(87) Numéro de publication internationale: WO 2012/001313

(56) Documents cités:
- EP-A1- 1 775 101
- US-A1- 2005 199 414

## Description

La présente invention concerne un matériau à base de polytétrafluoroéthylène (PTFE) et ses applications, telles que la fabrication de câbles électriques.

Les récents développements de l'industrie aéronautique ont contribué à augmenter notablement le nombre des équipements électriques à bord des appareils. Par ailleurs, l'apparition des gros porteurs et le souhait de limiter l'impact des vols sur l'environnement ont conduit les constructeurs aéronautiques à rechercher des moyens pour minimiser le poids desdits appareils.

Au niveau des câbles électriques mis en oeuvre dans les appareils aéronautiques, ces tendances se sont traduites par la fabrication de câbles susceptibles de transmettre une tension de plus en plus importante sans en modifier si possible le poids ou les dimensions. Dans ces conditions, l'augmentation de la tension a eu pour conséquence de générer au sein des câbles, un phénomène de décharges partielles électriques par ionisation de l'air par avalanche. Dans ce phénomène, les électrons, soumis à un champ électrique intense, acquièrent assez d'énergie pour provoquer l'ionisation des molécules neutres (par exemple, des molécules de gaz constituants l'air) et créer ainsi de nouveaux électrons libres, également susceptibles d'ioniser d'autres molécules neutres. Lorsque la tension est suffisante, un arc électrique se produit.

Ce phénomène, également appelé effet corona, est influencé par divers facteurs tels que la nature et la température du matériau au sein duquel a lieu la décharge et la pression de l'air ambiant. En effet, lorsque la pression de l'air diminue, la tension d'apparition de décharge diminue également. Or, un avion vole en général à une altitude moyenne de 10 000 mètres où la pression est d'environ de 200 à 300 hPa. Les conditions de vol favorisent donc l'apparition de l'effet corona.

Quand une décharge partielle a lieu au sein d'un câble comportant une âme conductrice enrobée d'un matériau isolant, ce matériau subit différentes contraintes :
- une contrainte thermique, due l'augmentation locale de la température dans la zone où se produit la décharge partielle,
- des contraintes chimiques, dues à la génération d'ozone et d'acide nitrique lors de la décharge partielle,
- des contraintes mécaniques, dues à l'érosion de la surface du matériau et à l'agrandissement des pores au sein de celui-ci.

Toutes ces contraintes provoquent une détérioration du matériau allant du simple vieillissement prématuré à l'apparition de fissures.

US 2005/199414 décrit des conducteurs électriques allégés, mais conservant une très bonne résistance à la traction, préparés à partir de polymères fluorés ; ils peuvent contenir différents additifs tels que des pigments ou des retardateurs de flamme, notamment de 1 à 4% d'oxyde métallique.

La demande US 2004/0031620 décrit un câble électrique dont le matériau isolant entourant l'âme conductrice est une matrice à base de polyamideimide ou de polyesterimide à laquelle est ajoutée un oxyde de métal, le dioxyde de titane. Ce matériau permet d'éviter l'effet corona.

Or, certaines applications nécessitent la mise en œuvre de matériau présentant à la fois des propriétés d'isolation électrique et une bonne résistance à la température, tel que le PTFE.

Toutefois, l'introduction d'oxydes de métal (également appelées charges) telles que le dioxyde de titane dans du PTFE extrudé à des teneurs permettant d'obtenir un effet anti-corona, n'a pas été réalisée jusqu'à aujourd'hui. En effet, cette introduction soulève deux difficultés majeures :
- la présence de charges au sein du PTFE a pour conséquence de rendre le PTFE poreux et donc de conduire à l'obtention d'un matériau PTFE de faible densité. Or, afin de ne pas favoriser l'effet corona, il est nécessaire de limiter la quantité d'air présente dans le matériau et par conséquent, de minimiser le nombre de pores présents dans celui-ci.
- la présence de charge au sein du PTFE entraîne par ailleurs des problèmes lors de l'extrusion du matériau, tels que l'augmentation de la pression d'extrusion ou le risque de casse au niveau du calandrage. Ces phénomènes peuvent être résolus par l'ajout de lubrifiant à la composition. Cependant, lors de l'étape de séchage, le lubrifiant est également susceptible de créer des pores dans le matériau dans lequel il est incorporé, conduisant alors à un matériau de faible densité.

Le travail des inventeurs leur a permis de mettre au point un nouveau matériau à base de polytétrafluoroéthylène et d'oxyde de métal présentant un effet anti-corona et surmontant les difficultés citées ci-avant.

La présente invention est donc relative à un matériau à base de polytétrafluoroéthylène (PTFE), de densité usuelle, supérieure à 1,45, préparé à partir d'un mélange comportant :
- du PTFE,
- 5 à 15% en poids d'un oxyde de métal, de préférence 5 à 12% en poids, plus préférentiellement encore de 5 à 10% en poids,
- 15 à 30% en poids d'un lubrifiant, de préférence 20 à 27% en poids,
- 0,1 à 1% en poids d'un agent de mouillabilité, de préférence 0,3 à 0,7% en poids,
les pourcentages en poids étant donné par rapport au poids total de PTFE.

Par « PTFE », on vise un PTFE non modifié ou modifié. Par modifié, on vise un PTFE ramifié dont la ramification est liée à la chaîne carbonée du PTFE via un atome d'oxygène.

Par « densité usuelle », on vise un matériau à base de PTFE ayant une densité supérieure à 1,45.

Par « oxyde de métal », on vise principalement les oxydes de métaux alcalino-terreux, de métaux de transition et de métaux pauvres. Avantageusement, l'oxyde de métal est choisie parmi le groupe constitué par le dioxyde de titane, l'alumine, l'oxyde de zinc, l'oxyde de cuivre, l'oxyde de magnésium et l'oxyde d'argent.

Une fois extrudé, le matériau PTFE de densité supérieure à 1,45 tel que préparé ci-avant, présente la composition suivante :
- PTFE,
- 5 à 15% en poids d'un oxyde de métal, de préférence 5 à 12% en poids, plus préférentiellement encore de 5 à 10% en poids,
- des traces d'un lubrifiant et/ou d'un agent de mouillabilité,
les pourcentages en poids étant donné par rapport au poids total de PTFE.

De préférence, le lubrifiant est un liquide à base d'hydrocarbures, tel qu'un hydrocarbure isoparaffinique, en particulier de l'Isopar™, et l'agent de mouillabilité est un alcool gras, avantageusement le dodécan-1-ol. L'agent de mouillabilité permet une meilleure miscibilité du PTFE avec les charges et favorise ainsi l'obtention d'un mélange homogène.

L'isopar™ (Exxon Mobil Chemical) est un mélange d'hydrocarbures isoparaffiniques synthétiques de grande pureté.

Le matériau selon l'invention permet donc de dissiper les électrons créés lors de la décharge partielle (effet anti-corona). Le choix des pourcentages en oxyde de métal et en lubrifiant, ainsi que la présence de l'agent de mouillabilité permet d'obtenir un matériau PTFE final de haute densité. De plus, ce matériau peut être préparé par extrusion.

Avantageusement, la granulométrie et la surface spécifique des particules d'oxyde de métal seront contrôlées. Une granulométrie comprise entre 10nm et 1µm, de préférence, comprise entre 150nm et 500nm sera préférée. De même, on choisira des particules d'oxyde de métal présentant une surface spécifique comprise entre 3 et 200m²/g , de préférence, comprise entre 5 et 50 m²/g.

Selon un mode de réalisation de l'invention, le matériau comporte en outre 0 à 3% en poids d'un pigment.

Pour une application dans le domaine des câbles électriques, le matériau selon l'invention se présente sous la forme d'un ruban, généralement de plusieurs kilomètres de long et de 3 à 400 mm de largeur après extrusion et découpe. Lors de sa commercialisation le ruban présentera avantageusement une largeur de 5 à 30 mm.

L'invention concerne également un procédé de fabrication d'un matériau PTFE tel que décrit ci-avant, comportant les étapes consistant à :
- mélanger le PTFE, l'oxyde de métal, le lubrifiant, l'agent de mouillabilité et le pigment éventuel, et
- extruder le produit résultant de l'étape de mélange.

De préférence, l'étape de mélange décrite ci-avant s'effectuera en deux temps. Le procédé comportera alors les étapes suivantes consistant à :
- préparer un premier mélange comportant l'oxyde de métal et le PTFE en poudre,
- préparer un second mélange comportant le lubrifiant, l'agent de mouillabilité et le pigment éventuel,
- pulvériser le second mélange sur le premier mélange,
- homogénéiser puis tamiser le produit résultant, et
- extruder le produit résultant.

Ce procédé permet l'obtention d'un produit plus homogène car il limite considérablement les agrégats. Or, lors de l'étape subséquente de calandrage, la présence d'agrégats dans le matériau est un élément critique, étant donné la finesse que l'on souhaite obtenir pour le ruban final, de l'ordre de 50 à 200µm d'épaisseur.

Comme évoqué ci-avant, le procédé comporte en général deux étapes supplémentaires après extrusion :
- le calendrage, et
- le séchage.

Le calendrage est réalisé à une pression supérieure à 150 bars et le séchage à une température allant de 130 à 230°C.

Le ruban peut être livré cru lorsqu'il il est destiné à être utilisé comme matière première ou cuit lorsqu'il est déjà mis en forme dans le produit fini. L'étape de cuisson est réalisée dans un four à une température inférieure à 450°C, de préférence, inférieure à 400°C.

L'invention concerne enfin les différentes utilisations du matériau selon l'invention.

Selon une première utilisation, le matériau selon l'invention est un isolant électrique, particulièrement adapté à la fabrication de câbles électriques. En particulier, les caractéristiques de ce matériau en font un matériau de choix pour des applications dans le domaine aéronautique.

L'invention vise donc un câble électrique comportant un ruban en matériau selon l'invention, enroulé autour d'une âme conductrice.

Par « âme conductrice », on vise un brin permettant la conductivité, tel qu'un brin de cuivre ou d'alumine de quelques millimètres de diamètre, optionnellement traité à l'argent pour améliorer la conductivité.

Un même câble peut comporter une ou plusieurs âmes conductrices. Celle(s)-ci peu(ven)t être entourée(s) d'un film polyimide, par exemple de type Kapton® (Dupont), avant enroulement par un ou plusieurs rubans selon l'invention.

Avantageusement, le câble peut être préparé à l'aide d'un procédé comportant les étapes consistant à :
- enrouler un ruban autour d'une âme conductrice, et,
- cuire le câble à une température inférieure à 450°C, préférentiellement inférieure à 400°C.

Selon une seconde utilisation, le matériau selon l'invention est utilisé comme isolant électrique, en particulier dans le domaine de l'aéronautique. En effet, outre son effet anti-corona, le matériau selon l'invention présente avantageusement des propriétés de résistance thermique.

L'invention sera mieux comprise à la lecture de l'exemple qui suit, donné à titre illustratif uniquement.

### Exemple 1 : Comparaison de deux formulations de matériau PTFE

### Formulations :

| | Formulation 1 | Formulation 2 |
|---|---|---|
| PTFE poudre (kg) | 10 | 10 |

| Charge | ZnO | Al₂O₃ |
|---|---|---|
| Taux de charge (kg) | 1 | 1 |
| Granulométrie (nm) | 500 | 100 |
| Surface spécifique (m²/g) | 15 | 10 |
| Isopar™ (kg) | 2,5 | 2,9 |
| Densité (sur produit fini) | 1,5 | 1,38 |

### Procédé de fabrication :

Le procédé comporte 3 étapes :
- mélange,
- extrusion / calandrage,
- découpe / conditionnement.

Mélange : L'oxyde de métal et la poudre PTFE sont mélangés afin de constituer le premier mélange. Avantageusement, ce premier mélange est tamisé pour éviter la présence d'agrégats. Le lubrifiant (Isopar), l'agent de mouillabilité et éventuellement les pigments sont ensuite mélangés pour former un second mélange. Le second mélange est ensuite pulvérisé sur le premier mélange et le produit résultant est ensuite à nouveau mélangé puis tamisé pour être homogène.

Extrusion / calandrage : Le produit est alors compacté pour réaliser une préforme, en général un cylindre de 30 cm de haut et de 10 cm de diamètre. Ces préformes sont ensuite extrudées puis calendrées pour obtenir un ruban de l'épaisseur désirée (par exemple, 76µm). Ce ruban est alors passé au four afin d'évaporer le lubrifiant et est enroulé sur un noyau.

Découpe / conditionnement : Cette dernière étape permet de conditionner le ruban (par exemple, en galette ou en bobine universelle).

Le ruban peut être livré cru aux clients. Lors de sa mise en oeuvre sur le câble, il subit un traitement thermique à une température maximum de 450°C, préférentiellement, 380°C.

### Conclusion :

L'exemple 1 permet d'obtenir un ruban exploitable contrairement à l'exemple 2. En effet, le ruban selon l'exemple 2 présente une texture collante (délamination) et de densité non homogène.

## Revendications

1. Matériau à base de polytétrafluoroéthylène (PTFE), de densité supérieure à 1,45, préparé à partir d'un mélange comportant:
- du PTFE,
- 5 à 15% en poids d'un oxyde de métal,
- 15 à 30% en poids d'un lubrifiant,
- 0,1 à 1% en poids d'un agent de mouillabilité,
les pourcentages en poids étant donné par rapport au poids total de PTFE.

2. Procédé de fabrication d'un matériau selon la revendication 1, comportant les étapes consistant à :
- mélanger le PTFE, 5 à 15% en poids d'oxyde de métal, 15 à 30% en poids de lubrifiant, 0,1 à 1% en poids d'un agent de mouillabilité et un pigment éventuel, les pourcentages en poids étant donné par rapport au poids total de PTFE et
- extruder le produit résultant.

3. Procédé selon la revendication 2, comportant en outre après l'étape d'extrusion, une étape de calandrage et une étape de séchage.

4. Matériau à base de polytétrafluoroéthylène (PTFE), de densité supérieure à 1,45 susceptible d'être obtenu par le procédé selon l'une quelconque des revendications 2 et 3, comportant:
- du PTFE,
- 5 à 15% en poids d'un oxyde de métal,
- des traces d'un lubrifiant et/ou d'un agent de mouillabilité,
les pourcentages en poids étant donné par rapport au poids total de PTFE.

5. Matériau selon l'une quelconque des revendications 1 et 4, dans lequel le lubrifiant est un liquide à base d'hydrocarbures, tel qu'un hydrocarbure isoparaffinique.

6. Matériau selon l'une quelconque des revendications 1, 4 et 5, dans lequel l'agent de mouillabilité est un alcool gras tel que le dodécan-1-ol.

7. Matériau selon l'une quelconque des revendications 1 et 4 à 6, dans lequel l'oxyde de métal est choisi parmi le groupe constitué par le dioxyde de titane, l'alumine, l'oxyde de zinc, l'oxyde de cuivre, l'oxyde de magnésium et l'oxyde d'argent.

8. Matériau selon l'une quelconque des revendications 1 et 4 à 7, comportant en outre 0 à 3% en poids d'un pigment.

9. Matériau selon l'une quelconque des revendications 1 et 4 à 8, sous la forme de ruban.

10. Matériau selon la revendication 9, dans lequel le ruban est cru.

11. Câble électrique comportant un ruban selon la revendication 9, enroulé autour d'une âme conductrice.

12. Procédé de fabrication du câble électrique selon la revendication 11, par enroulement du ruban autour d'une âme conductrice et cuisson à une température maximum de 450°C.

13. Utilisation d'un matériau selon l'une quelconque des revendications 1 et 4 à 10, comme isolant électrique.

## Patentansprüche

1. Polytetrafluoräthylen (PTFE) Material, mit einer Dichte größer als 1,45, hergestellt aus einem Gemisch von:
- PTFE,
- 5 bis 15 Gewichtsprozent eines Metalloxids,
- 15 bis 30 Gewichtsprozent eines Schmiermittels,
- 0,1 bis 1 Gewichtsprozent eines Benetzungsmittels,
wobei die Gewichtsprozente in Bezug auf das gesamte Gewicht des PTFE angegeben sind.

2. Verfahren zur Herstellung eines Materials nach dem Anspruch 1, das die folgende Schritte aufweist:
- Mischen das PTFE, 5 bis 15 Gewichtsprozent Metalloxid, 15 bis 30 Gewichtsprozent Schmiermittel, 0,1 bis 1 Gewichtsprozent Benetzungsmittel und eventuell ein Pigment, wobei die Gewichtsprozente in Bezug auf das gesamte Gewicht des PTFE angegeben sind; und
- Extrudieren das entstehende Produkt.

3. Material nach Anspruch 2, ferner aufweisend, nach dem Schritt des Extrudieren, einen Kalandrierensschritt und einen Trocknungsschritt.

4. Polytetrafluoräthylen (PTFE) Material, mit einer Dichte größer als 1,45 erhältlich durch das Verfahren nach einem der Ansprüche 2 und 4, aufweisend:
- PTFE,
- 5 bis 15 Gewichtsprozent eines Metalloxids,
- Spuren eines Schmiermittels und/oder eines Benetzungsmittels,
wobei die Gewichtsprozente in Bezug auf das gesamte Gewicht des PTFE angegeben sind.

5. Material nach einem der Ansprüche 1 und 4, wobei das Schmiermittel eine Kohlenwasserstoffflüßigkeit ist, wie zum Beispiel ein isoparaffinischer Kohlenwasserstoff.

6. Material nach einem der Ansprüche 1, 4 und 5, wobei das Benetzungsmittel ein Fettalkohol ist, wie zum Beispiel 1-Dodecanol.

7. Material nach einem der Ansprüche 1 und 4 bis 6, wobei das Metalloxid aus der Gruppe ausgewählt ist, die aus Titandioxid, Aluminiumoxid, Zinkoxid, Kupferoxid, Magnesiumoxid und Silberoxid besteht.

8. Material nach einem der Ansprüche 1 und 4 bis 7, ferner aufweisend 0 bis 3 Gewichtsprozent eines Pigments.

9. Material nach einem der Ansprüche 1 und 4 bis 8, in der Form eines Bandes.

10. Material nach Anspruch 9, wobei das Band roh ist.

11. Stromkabel aufweisend eines Bandes nach Anspruch 9, wobei das Stromkabel um eine leitende Seele gewickelt ist.

12. Verfahren zur Herstellung eines Stromkabels nach Anspruch 11, durch Wicklung des Bandes um einen leitenden Kern und durch einen Kochvorgang bei einer Temperatur von maximal 450°C.

13. Verwendung eines Materials nach einem der Ansprüche 1 und 4 bis 10, als elektrischer Isolator.

## Claims

1. Polytetrafluoroethylene-based (PTFE) material, of relative density greater than 1.45, prepared from a mixture comprising:
- PTFE,
- 5 to 15 % by weight of a metal oxide,
- 15 to 30 % by weight of a lubricant,
- 0.1 to 1 % by weight of a surfactant,
the percentages by weight being given with respect to the total weight of PTFE.

2. Method for manufacturing a material according to claim 1, comprising the steps of:
- mixing the PTFE, 5 to 15 % by weight of metal oxide, 15 to 30 % by weight of lubricant, 0.1 to 1 % by weight of a surfactant and a possible pigment, the percentages by weight being given with respect to the total weight of PTFE and
- extruding the resulting product.

3. Method according to claim 2, further comprising after the extrusion step, a calendering step and a drying step.

4. Polytetrafluoroethylene-based (PTFE) material, of relative density greater than 1.45, obtainable by the method according to any one of claims 2 and 3, comprising:
- PTFE,
- 5 to 15 % by weight of a metal oxide,
- traces of a lubricant and/or of a surfactant,
the percentages by weight being given with respect to the total weight of PTFE.

5. Material according to any one of claims 1 and 4, wherein the lubricant is a hydrocarbon-based liquid, such as an isoparaffinic hydrocarbon.

6. Material according to any one of claims 1, 4 and 5, wherein the surfactant is a fatty alcohol such as dodecan-1-ol.

7. Material according to any one of claims 1 and 4 to 6, wherein the metal oxide is selected from the group consisting of titanium dioxide, alumina, zinc oxide, copper oxide, magnesium oxide and silver oxide.

8. Material according to any one of claims 1 and 4 to 7, further comprising 0 to 3 % by weight of a pigment.

9. Material according to any one of claims 1 and 4 to 8, in the form of a tape.

10. Material according to claim 9, wherein the tape is uncured.

11. Electric cable comprising a tape according to claim 9, wound around a conducting core.

12. Method for manufacturing the electric cable according to claim 11, by winding the tape around a conducting core and curing at a maximum temperature of 450 °C.

13. Use of a material according to any one of claims 1 and 4 to 10, as electrical insulator.
